# EUROPÄISCHE PATENTSCHRIFT

(11) **EP 1 323 864 B1**
(45) Veröffentlichungstag und Bekanntmachung des Hinweises auf die Patenterteilung: **20.06.2007**
(21) Anmeldenummer: 02028480.8
(22) Anmeldetag: 19.12.2002
(51) Int. Cl.: E01B 1/00

(54) **Gleisschotter für ein Schotterbett einer Eisenbahn**
Ballast for railway bed
Ballast pour lit de ballast d'une voie ferrée

(30) Priorität: 20.12.2001 DE 20120610 U
(43) Veröffentlichungstag der Anmeldung: 02.07.2003
(73) Patentinhaber: Grötz, Georg, 76597 Loffenau (DE)
(72) Erfinder: Grötz, Georg, 76597 Loffenau (DE)
(74) Vertreter: Lasch, Hartmut

(56) Entgegenhaltungen:
- EP-A- 0 835 958
- DE-B- 1 104 546
- FR-A- 2 615 875
- PATENT ABSTRACTS OF JAPAN vol. 017, no. 417 (M-1457), 4. August 1993 (1993-08-04) & JP 05 086601 A (SHIGEO MINAMINO), 6. April 1993 (1993-04-06)

## Beschreibung

Die Erfindung betrifft einen Gleisschotter für ein Schotterbett eines Gleisfahrweges, insbesondere für Eisenbahnen, bestehend aus Gesteinskörnern unterschiedlichen Korndurchmessers, wobei der Massenanteil der Körner, die einen Korndurchmesser d>60 mm aufweisen, kleiner als 5% ist und der Massenanteil der Körner, die ein Korndurchmesser d<30 mm aufweisen, größer als 20% ist.

Seit langer Zeit wird bei Eisenbahn-Gleisanlagen als Oberbau der sogenannte Schotteroberbau verwendet, bei dem die die Schienen tragenden Schwellen auf einem Schotterbett aufliegen, das seinerseits auf einen Unterbau aufgelagert ist, über den die von dem Eisenbahnfahrzeug ausgeübten Kräfte in den Erdboden abgeleitet werden. Das Schotterbett besitzt eine gewisse Eigenelastizität, wodurch die üblicherweise einwirkenden Schwingungs- oder Wechselbeanspruchungen aus dem Schienenverkehr gut aufgenommen werden können und was gleichzeitig eine Dämpfung der an dem Eisenbahnfahrzeug wirksamen Schwingungen mit sich bringt, womit ein erhöhter Fahrkomfort verbunden ist. Der Schotteroberbau hat sich darüber hinaus dadurch bewährt, daß er eine hohe Flexibilität und Anpassungsfähigkeit besitzt und in relativ einfacher Weise instandgehalten werden kann.

Der in vielen Fällen verwendete Gleisschotter besteht aus Gesteinskörner mit einer sogenannten "Körnung 22,4/63 mm", d.h. er enthält - abgesehen von vernachlässigbaren Anteilen an Fremdkorn - lediglich Gesteinskörner mit einem Korndurchmesser im Bereich von 22,4 mm bis 63 mm. Eine derartige Kornverteilung hat sich in der Vergangenheit bei Beanspruchungen des Gleiskörpers bei Geschwindigkeiten < 200 km/h bewährt, da das daraus gebildete Schotterbett einerseits eine ausreichend hohe Eigenstabilität besitzt und nicht unter den Belastungen eines darüberfahrenden Zuges seitlich ausweicht und andererseits eine ausreichende Eigenelastizität zu erzielen ist. Bei höheren Geschwindigkeiten besitzt das herkömmliche Schotterbett jedoch eine mangelnde Gleislagebeständigkeit, die gegenüber anderen Bauformen zu hohen Unterhaltskosten führt. Dabei tritt aufgrund der durch die hohe Geschwindigkeit bedingten erhöhten Belastungen eine teilweise Überlastung des Schotters auf, was zu einem Bruch der Schotterkörner und einer Zerstörung des Schottergefüges führen kann.

Aus der EP 0 835 958 A2 ist eine Zusammensetzung eines Schotters für ein Eisenbahngleisbett bekannt, bei dem die verwendeten Gesteinskörner einen Durchmesser in einem Bereich von 2 mm bis 65 mm besitzen, wobei der Anteil der relativ kleinen Gesteinskörner mit einem Durchmesser d<22,4 mm ca. 40% beträgt, d.h. sehr hoch ist. Dies hat zur Folge, daß der Schotter in seinem eingebauten Zustand eine hohe Einbaudichte besitzt, jedoch ist damit der Nachteil verbunden, daß die Frostsicherheit des Schotters verringert ist.

Aus der DE 195 00 443 A1, der DE 41 00 881 A1 und der DE 44 39 894 A1 sind Gleisanlagen bekannt, bei denen das Schotterbett in einem in Längsrichtung der Gleisanlagen verlaufenden U-förmigen, rinnenartigen Trog aus Beton angeordnet ist, um eine gute Abstützung des Oberbaus auch bei hohen Fahrgeschwindigkeiten der Eisenbahnfahrzeuge zu gewährleisten. Bei einem derartigen Aufbau wird die seitliche Abstützung des Schotterbettes im wesentlichen von den Seitenwänden des Troges übernommen, so daß diese Anforderung bei der Zusammensetzung bzw. Kornverteilung des Gleisschotters unter dem Gesichtspunkt der seitlichen Abstützung von untergeordneter Bedeutung ist und der Gleisschotter speziell auf andere Anforderungen, beispielsweise die innere Lastabtragung ausgerichtet und dimensioniert sein kann. Die bekannten Gleisschotter der genannten Art berücksichtigen dies jedoch nicht.

Der Erfindung liegt die Aufgabe zugrunde, einen Gleisschotter für ein Schotterbett eines Gleisfahrweges, insbesondere in einem rinnenartigen Trog zu schaffen, der auch bei hohen Geschwindigkeiten eine verbesserte innere Lastabtragung unter Vermeidung von Spannungs- und Setzungsspitzen aufweist.

Diese Aufgabe wird erfindungsgemäß mit einem Schotter mit den Merkmalen des Anspruchs 1 gelöst. Dabei ist einerseits vorgesehen, die Kornfraktion aus Gesteinskörner relativ großen Durchmessers (d>60 mm) zu reduzieren und gleichzeitig die Kornfraktion der Gesteinskörner im mittleren Kieskornbereich (d<30 mm) um ein geringes Maß zu vergrößern, wobei der Massenanteil der Körner, die einen Korndurchmesser d<22,4 mm aufweisen, kleiner oder gleich 20% ist. Auf diese Weise wird erreicht, daß die Anzahl der gegenseitigen Kontaktpunkte zwischen den benachbarten Gesteinskörnern erhöht und somit die in den einzelnen Kontaktpunkten zu übertragenden Kontaktkräfte verringert sind. Dadurch wird die Lastverteilung innerhalb des Gleisschotters vergleichmäßigt, womit neben der Abnahme der plastischen Dehnungen auch eine Vergleichmäßigung der Setzungen im Schotterbett gegeben ist. Ein übermäßig kompakter bzw. dichter Schotter wird dabei jedoch vermieden, was der Frostsicherheit dient. Vorzugsweise ist vorgesehen, daß der Massenanteil der Körner, die einen Korndurchmesser von d<22,4 mm aufweisen, kleiner oder gleich 15% ist.

Erfindungsgemäß sollte der Massenanteil der Körner, die einen Korndurchmesser d>60 mm aufweisen, kleiner als 5% und insbesondere kleiner als 1% sein. Gleichzeitig sollte der Massenanteil der Körner, die einen Korndurchmesser d<30 mm aufweisen, größer als 20% und insbesondere größer als 30% sein.

Der Gleisschotter kann aus jedem herkömmlichen Schottermaterial gebildet sein, bevorzugt wird jedoch die Verwendung von Basalt und/oder Granit und/oder Gneis und/oder einem artgleichen Gestein.

Vorzugsweise liegt die Kornverteilungslinie des erfindungsgemäßen Schotters in einem Bereich, der durch die folgenden Bereichsgrenzen definiert ist:

| Durchmesser d des Gesteinskorns in mm | Massenanteil der Gesteinskörner mit einem Durchmesser < d in % im Bereich von .... bis .... | |
|---|---|---|
| 63 | 99 | bis 100 |
| 56 | 92 | bis 100 |
| 45 | 75 | bis 95 |
| 31,5 | 30 | bis 60 |
| 22,4 | 0 | bis 20 |
| 16 | 0 | bis 2 |

Insbesondere können die Bereichsgrenzen wie folgt enger gefaßt sein:

| Durchmesser d des Gesteinskorns in mm | Massenanteil der Gesteinskörner mit einem Durchmesser < d in % im Bereich von ... bis ... | |
|---|---|---|
| 63 | 100 | |
| 56 | 95 bis 100 | |
| 45 | 75 bis 90 | |
| 31,5 | 30 bis 50 | |
| 22,4 | 0 bis 15 | |
| 16 | 0 | |

In einem Ausführungsbeispiel der Erfindung kann vorgesehen sein, daß der Gleisschotter annähernd vollständig aus Gesteinskörnern mit einem Korndurchmesser im Bereich von 16 mm bis 56 mm besteht, d.h. eine Körnung 16/56 mm besitzt. Dabei hat es sich als vorteilhaft erwiesen, wenn die Gesteinskörner in dem Gleisschotter entsprechend folgender Kornverteilung enthalten sind (Gleisschotter K1):

| Durchmesser d des Gesteinskorns in mm | Massenanteil der Gesteinskörner mit einem Durchmesser < d in % im Bereich von .... bis .... | |
|---|---|---|
| 63 | 99 | bis 100 |
| 56 | 92 | bis 100 |
| 45 | 80 | bis 90 |
| 31,5 | 46 | bis 56 |
| 22,4 | 12 | bis 18 |
| 16 | 0 | bis 2 |

Gemäß einem konkreten Ausführungsbeispiel kann die Kornverteilung dieses Gleisschotters K1 wie folgt aussehen:

| Durchmesser d des Gesteinskorns in mm | Massenanteil der Gesteinskörner mit einem Durchmesser < d in % |
|---|---|
| 63 | 100 |
| 56 | 99 |
| 45 | 88 |
| 31,5 | 51 |
| 22,4 | 13 |
| 16 | 1 |

In einem alternativen Ausführungsbeispiel der Erfindung kann vorgesehen sein, daß der Gleisschotter annähernd vollständig aus Gesteinskörnern mit einem Korndurchmesser im Bereich von 22,4 mm bis 56 mm besteht, d.h. eine Körnung 22,4/56 mm besitzt. Dabei hat es sich als vorteilhaft erwiesen, wenn die Gesteinskörner in dem Gleisschotter entsprechend folgender Kornverteilung enthalten sind (Gleisschotter K2):

| Durchmesser d des Gesteinskorns in mm | Massenanteil der Gesteinskörner mit einem Durchmesser < d in % im Bereich von .... bis .... | |
|---|---|---|
| 63 | 99 | bis 100 |
| 56 | 92 | bis 100 |
| 45 | 78 | bis 88 |
| 31,5 | 25 | bis 35 |
| 22,4 | 0 | bis 1 |
| 16 | 0 | bis 1 |

Gemäß einem konkreten Ausführungsbeispiel kann die Kornverteilung dieses Gleisschotters K2 wie folgt aussehen:

| Durchmesser d des Gesteinskorns in mm | Massenanteil der Gesteinskörner mit einem Durchmesser < d in % |
|---|---|
| 63 | 100 |
| 56 | 99 |
| 45 | 83 |
| 31,5. | 30 |
| 22,4 | 1 |
| 16 | 0 |

In einem weiteren alternativen Ausführungsbeispiel der Erfindung kann vorgesehen sein, daß der Gleisschotter annähernd vollständig aus Gesteinskörner mit einem Korndurchmesser im Bereich von 22,4 mm bis 45 mm besteht, d.h. eine Körnung 22,4/45 mm besitzt. Vorzugsweise sind die Gesteinskörner in dem Gleisschotter entsprechend folgender Kornverteilung enthalten (Gleisschotter K3):

| Durchmesser d des Gesteinskorns in mm | Massenanteil der Gesteinskörner mit einem Durchmesser < d in % im Bereich von .... bis .... | |
|---|---|---|
| 63 | 99 | bis 100 |
| 56 | 99 | bis 100 |
| 45 | 92 | bis 100 |
| 31,5. | 46 | bis 56 |
| 22,4 | 3 | bis 6 |
| 16 | 0 | bis 1 |

Gemäß einem konkreten Ausführungsbeispiel kann die Kornverteilung dieses Gleisschotters K3 wie folgt aussehen:

| Durchmesser d des Gesteinskorns in mm | Massenanteil der Gesteinskörner mit einem Durchmesser < d in % |
|---|---|
| 63 | 100 |
| 56 | 100 |
| 45 | 95 |
| 31,5 | 50 |
| 22,4 | 5 |
| 16 | 0. |

Weitere Einzelheiten und Merkmale der Erfindung sind aus der folgenden Beschreibung von Ausführungsbeispielen unter Bezugnahme auf die Figuren ersichtlich. Es zeigen:
- Figur 1: verschiedene Kornverteilungen von Gleis- schottern,
- Figur 2: einen bevorzugten Bereich für die Kornver- teilung.

In der Figur 1 sind verschiedene Kornverteilungen von Gleisschottern gezeigt, wobei drei erfindungsgemäße Gleisschotter (Gleisschotter K1, K2 und K3) einem herkömmlichen Gleisschotter gegenübergestellt sind. Aus der Darstellung in Fig. 1 ist ersichtlich, daß die erfindungsgemäßen Gleisschotter K1, K2 und K3 praktisch keine Gesteinskörner mit einem Korndurchmesser d>56 mm enthalten, während entsprechende Gesteinskörner in dem herkömmlichen Schotter noch in einem Massenanteil von etwa 8% enthalten sind.

Gleichzeitig ist bei den erfindungsgemäßen Gleisschottern K1, K2 und K3 der Anteil an Gesteinskörnern, die einen Korndurchmesser d<22,4 mm besitzen, verglichen mit dem herkömmlichen Gleisschotter, der keine entsprechenden Gesteinskörner besitzt, zwar vergrößert, beträgt jedoch maximal 15%. Darüber hinaus ist der Anteil der Körner mit einem Durchmesser d<31,5 mm gegenüber dem herkömmlichen Gleisschotter deutlich erhöht und liegt bei dem erfindungsgemäßen Gleisschotter K1 bei ca. 51%, bei dem erfindungsgemäßen Gleisschotter K2 bei ca. 30% und bei dem erfindungsgemäßen Gleisschotter K3 bei ca. 50%.

Während Fig. 1 einzelne konkrete Beispiele für die Kornverteilungskurven von Gleisschottern zeigt, ist in Fig. 2 ein Bereich dargestellt, innerhalb dessen die Kornverteilungskurven eines erfindungsgemäßen Gleisschotters verlaufen sollte. Der bevorzugte, schraffiert dargestellte Bereich ist durch eine obere und eine untere Grenzlinie bestimmt, die folgenden Parameterwerten folgen:

| Durchmesser d des Gesteinskorns in mm | Massenanteil der Gesteinskörner mit einem Durchmesser < d in % im Bereich von ... bis ... | |
|---|---|---|
| 63 | 100 | 100 |
| 56 | 95 | 100 |
| 45 | 75 | 90 |
| 31,5 | 30 | 50 |
| 22,4 | 0 | 15 |
| 16 | 0 | 0 |
| | Untere Grenzlinie | Obere Grenzlinie |

## Patentansprüche

1. Gleisschotter für ein Schotterbett eines Gleisfahrweges, insbesondere für Eisenbahnen, bestehend aus Gesteinskörnern unterschiedlichen Korndurchmessers, wobei der Massenanteil der Körner, die einen Korndurchmesser d>60 mm aufweisen, kleiner als 5% ist und wobei der Massenanteil der Körner, die ein Korndurchmesser d<30 mm aufweisen, größer als 20% ist, **dadurch gekennzeichnet, daß** der Massenanteil der Körner, die einen Korndurchmesser d<22,4 mm aufweisen, kleiner oder gleich 20% ist.

2. Gleisschotter nach Anspruch 1, **dadurch gekennzeichnet, daß** der Massenanteil der Körner, die einen Korndurchmesser d<22,4 mm aufweisen, kleiner oder gleich 15% ist.

3. Gleisschotter nach Anspruch 1 oder 2, **dadurch gekennzeichnet, daß** der Massenanteil der Körner, die ein Korndurchmesser d>60 mm aufweisen, kleiner als 1% ist.

4. Gleisschotter nach einem der Ansprüche 1 bis 3, **dadurch gekennzeichnet, daß** der Massenanteil der Körner, die einen Durchmesser d<30 mm aufweisen, größer als 30% ist.

5. Gleisschotter nach einem der Ansprüche 1 bis 4, **dadurch gekennzeichnet, daß** die Gesteinskörner aus Basalt und/oder Granit und/oder Gneis und/oder einem artgleichen Gestein bestehen.

6. Gleisschotter nach einem der Ansprüche 1 bis 5, **dadurch gekennzeichnet, daß** die Gesteinskörner in dem Gleisschotter entsprechend folgender Kornverteilung enthalten sind:
| Durchmesser d des Gesteinskorns in mm | Massenanteil der Gesteinskörner mit einem Durchmesser < d in % im Bereich von .... bis .... |
|---|---|
| 63 | 99 bis 100 |
| 56 | 92 bis 100 |
| 45 | 75 bis 95 |
| 31,5 | 30 bis 60 |
| 22,4 | 0 bis 20 |
| 16 | 0 bis 2 |

7. Gleisschotter nach Anspruch 6, **dadurch gekennzeichnet, daß** die Gesteinskörner in dem Gleisschotter entsprechend folgender Kornverteilung enthalten sind:
| Durchmesser d des Gesteinskorns in mm | Massenanteil der Gesteinskörner mit einem Durchmesser < d in % im Bereich von ... bis ... |
|---|---|
| 63 | 100 |
| 56 | 95 bis 100 |
| 45 | 75 bis 90 |
| 31,5 | 30 bis 50 |
| 22,4 | 0 bis 15 |
| 16 | 0 |

8. Gleisschotter nach einem der Ansprüche 1 bis 7, **dadurch gekennzeichnet, daß** der Gleisschotter annähernd vollständig aus Gesteinskörnern mit einem Korndurchmesser im Bereich von 16 mm bis 56 mm besteht (Körnung 16/56 mm).

9. Gleisschotter nach Anspruch 8, **dadurch gekennzeichnet, daß** die Gesteinskörner in dem Gleisschotter entsprechend folgender Kornverteilung enthalten sind:
| Durchmesser d des Gesteinskorns in mm | Massenanteil der Gesteinskörner mit einem Durchmesser < d in % im Bereich von .... bis .... |
|---|---|
| 63 | 99 bis 100 |
| 56 | 92 bis 100 |
| 45 | 80 bis 90 |
| 31,5 | 46 bis 56 |
| 22,4 | 12 bis 18 |
| 16 | 0 bis 2 |

10. Gleisschotter nach Anspruch 8 oder 9, **dadurch gekennzeichnet, daß** die Gesteinskörner in dem Gleisschotter entsprechend folgender Kornverteilung enthalten sind:
| Durchmesser d des Gesteinskorns in mm | Massenanteil der Gesteinskörner mit einem Durchmesser < d in % |
|---|---|
| 63 | 100 |
| 56 | 99 |
| 45 | 88 |
| 31,5 | 51 |
| 22,4 | 13 |
| 16 | 1 |

11. Gleisschotter nach einem der Ansprüche 1 bis 7, **dadurch gekennzeichnet, daß** der Gleisschotter annähernd vollständig aus Gesteinskörnern mit einem Korndurchmesser im Bereich von 22,4 mm bis 56 mm besteht (Körnung 22,4/56 mm).

12. Gleisschotter nach Anspruch 11, **dadurch gekennzeichnet, daß** die Gesteinskörner in dem Gleisschotter entsprechend folgender Kornverteilung enthalten sind:
| Durchmesser d des Gesteinskorns in mm | Massenanteil der Gesteinskörner mit einem Durchmesser < d in % im Bereich von .... bis .... |
|---|---|
| 63 | 99 bis 100 |
| 56 | 92 bis 100 |
| 45 | 78 bis 88 |
| 31,5 | 25 bis 35 |
| 22,4 | 0 bis 1 |
| 16 | 0 bis 1 |

13. Gleisschotter nach Anspruch 11 oder 12, **dadurch gekennzeichnet, daß** die Gesteinskörner in dem Gleisschotter entsprechend folgender Kornverteilung enthalten sind:
| Durchmesser d des Gesteinskorns in mm | Massenanteil der Gesteinskörner mit einem Durchmesser < d in % |
|---|---|
| 63 | 100 |
| 56 | 99 |
| 45 | 83 |
| 31,5 | 30 |
| 22,4 | 1 |
| 16 | 0 |

14. Gleisschotter nach einem der Ansprüche 1 bis 7, **dadurch gekennzeichnet, daß** der Gleisschotter annähernd vollständig aus Gesteinskörnern mit einem Korndurchmesser im Bereich von 22,4 mm bis 45 mm besteht (Körnung 22,4/45 mm).

15. Gleisschotter nach Anspruch 14, **dadurch gekennzeichnet, daß** die Gesteinskörner in dem Gleisschotter entsprechend folgender Kornverteilung enthalten sind:
| Durchmesser d des Gesteinskorns in mm | Massenanteil der Gesteinskörner mit einem Durchmesser < d in % im Bereich von .... bis .... |
|---|---|
| 63 | 99 bis 100 |
| 56 | 99 bis 100 |
| 45 | 92 bis 100 |
| 31,5 | 46 bis 56 |
| 22,4 | 3 bis 6 |
| 16 | 0 bis 1 |

16. Gleisschotter nach Anspruch 14 oder 15, **dadurch gekennzeichnet, daß** die Gesteinskörner in dem Gleisschotter entsprechend folgender Kornverteilung enthalten sind:
| Durchmesser d des Gesteinskorns in mm | Massenanteil der Gesteinskörner mit einem Durchmesser < d in % |
|---|---|
| 63 | 100 |
| 56 | 100 |
| 45 | 95 |
| 31,5 | 50 |
| 22,4 | 5 |
| 16 | 0 |

## Claims

1. Track ballast for a ballast bed of a trackway, particularly for railways, comprising rock particles with different particle diameters, in which the weight percentage of the particles having a particle diameter d>60 mm is smaller than 5% and in which the weight percentage of particles having a particle diameter d<30 mm is greater than 20%, **characterized in that** the weight percentage of particles having a particle diameter d<22.4 mm is equal to or smaller than 20%.

2. Track ballast according to claim 1, **characterized in that** the weight percentage of particles having a particle diameter d<22.4 mm is equal to or smaller than 15%.

3. Track ballast according to claim 1 or 2, **characterized in that** the weight percentage of particles having a particle diameter d>60 mm is smaller than 1%.

4. Track ballast according to one of the claims 1 to 3, **characterized in that** the weight percentage of particles having a diameter d<30 mm is greater than 30%.

5. Track ballast according to one of the claims 1 to 4, **characterized in that** the rock particles comprise Basalt and/or granite and/or gneiss and/or a rock of the same kind.

6. Track ballast according to one of the claims 1 to 5, **characterized in that** the rock particles are contained in the track ballast in accordance with the following particle size distribution:
| Rock particle diameter d in mm | Weight percentage of rock particles with a diameter <d in % in the range ... to .... |
|---|---|
| 63 | 99 to 100 |
| 56 | 92 to 100 |
| 45 | 75 to 95 |
| 31.5 | 30 to 60 |
| 22.4 | 0 to 20 |
| 16 | 0 to 2 |

7. Track ballast according to claim 6, **characterized in that** the rock particles are contained in the track ballast in accordance with the following particle size distribution:
| Rock particle diameter d in mm | Weight percentage of rock particles with a diameter <d in % in the range ... to ... |
|---|---|
| 63 | 100 |
| 56 | 95 to 100 |
| 45 | 75 to 90 |
| 31.5 | 30 to 50 |
| 22.4 | 0 to 15 |
| 16 | 0 |

8. Track ballast according to one of the claims 1 to 7, **characterized in that** the track ballast almost completely comprises rock particles with a particle diameter in the range 16 mm to 56 mm (particle size range 16/56 mm).

9. Track ballast according to claim 8, **characterized in that** the rock particles are contained in the track ballast in accordance with the following particle size distribution:
| Rock particle diameter d in mm | Weight percentage of rock particles with a diameter <d in % in the range ... to ... |
|---|---|
| 63 | 99 to 100 |
| 56 | 92 to 100 |
| 45 | 80 to 90 |
| 31.5 | 46 to 56 |
| 22.4 | 12 to 18 |
| 16 | 0 to 2 |

10. Track ballast according to claim 8 or 9, **characterized in that** the rock particles are contained in the track ballast in accordance with the following particle size distribution:
| Rock particle diameter d in mm | Weight percentage of rock particles with a diameter <d in % in the range ... to ... |
|---|---|
| 63 | 100 |
| 56 | 99 |
| 45 | 88 |
| 31.5 | 51 |
| 22.4 | 13 |
| 16 | 1 |

11. Track ballast according to one of the claims 1 to 7, **characterized in that** the track ballast almost entirely comprises rock particles with a particle diameter in the range 22.4 mm to 56 mm (particle size range 22.4/56 mm).

12. Track ballast according to claim 11, **characterized in that** the rock particles are contained in the track ballast in accordance with the following particle size distribution:
| Rock particle diameter d in mm | Weight percentage of rock particles with a diameter <d in % in the range ... to ... |
|---|---|
| 63 | 99 to 100 |
| 56 | 92 to 100 |
| 45 | 78 to 88 |
| 31.5 | 25 to 35 |
| 22.4 | 0 to 1 |
| 16 | 0 to 1 |

13. Track ballast according to claim 11 or 12, **characterized in that** the rock particles are contained in the track ballast in accordance with the following particle size distribution:
| Rock particle diameter d in mm | Weight percentage of rock particles with a diameter <d in % in the range ... to ... |
|---|---|
| 63 | 100 |
| 56 | 99 |
| 45 | 83 |
| 31.5 | 30 |
| 22.4 | 1 |
| 16 | 0 |

14. Track ballast according to one of the claims 1 to 7, **characterized in that** the track ballast almost entirely comprises rock particles with a particle diameter in the range 22.4 mm to 45 mm (particle size range 22.4/45 mm).

15. Track ballast according to claim 14, **characterized in that** the rock particles are contained in the track ballast in accordance with the following particle size distribution:
| Rock particle diameter d in mm | Weight percentage of rock particles with a diameter <d in % in the range ... to ... |
|---|---|
| 63 | 99 to 100 |
| 56 | 99 to 100 |
| 45 | 92 to 100 |
| 31.5 | 46 to 56 |
| 22.4 | 3 to 6 |
| 16 | 0 to 1 |

16. Track ballast according to claim 14 or 15, **characterized in that** the rock particles are contained in the track ballast in accordance with the following particle size distribution:
| Rock particle diameter d in mm | Weight percentage of rock particles with a diameter <d in % in the range ... to ... |
|---|---|
| 63 | 100 |
| 56 | 100 |
| 45 | 95 |
| 31.5 | 50 |
| 22.4 | 5 |
| 16 | 0 |

## Revendications

1. Ballast pour le lit de ballast d'une voie de circulation à rails, en particulier pour voies ferrées, composé de granulats de roche de diamètre variable, dans lequel le pourcentage en masse des granulats présentant un diamètre d supérieur à 60 mm est inférieure à 5 % et dans lequel le pourcentage en masse des granulats présentant un diamètre d inférieur à 30 mm est supérieur à 20 %, **caractérisé en ce que** le pourcentage en masse des granulats présentant un diamètre d inférieur à 22,4 mm est inférieur ou égal à 20 %.

2. Ballast selon la revendication 1, **caractérisé en ce que** le pourcentage en masse des granulats présentant un diamètre d inférieur à 22,4 mm est inférieur ou égal à 15 %.

3. Ballast selon la revendication 1 ou 2, **caractérisé en ce que** le pourcentage en masse des granulats présentant un diamètre d supérieur à 60 mm est inférieur à 1 %.

4. Ballast selon l'une quelconque des revendications 1 à 3, **caractérisé en ce que** le pourcentage en masse des granulats présentant un diamètre d inférieur à 30 mm est supérieur à 30 %.

5. Ballast selon l'une quelconque des revendications 1 à 4, **caractérisé en ce que** les granulats de roche sont en basalte et/ou en granite et/ou en gneiss et/ou en une roche similaire.

6. Ballast selon la revendication 1 à 5, **caractérisé en ce que** les granulats de roche sont contenus dans le ballast selon la répartition suivante:
| diamètre d du granulat de roche en mm | pourcentage en masse des granulats de roche à diamètre < d en % de.. à .. |
|---|---|
| 63 | 99 à 100 |
| 56 | 92 à 100 |
| 45 | 75 à 95 |
| 31,5 | 30 à 60 |
| 22,4 | 0 à 20 |
| 16 | 0 à 20 |

7. Ballast selon la revendication 6, **caractérisé en ce que** les granulats de roche sont contenus dans le ballast selon la répartition suivante:
| diamètre d du granulat de roche en mm | pourcentage en masse des granulats de roche à diamètre < d en % de.. à .. |
|---|---|
| 63 | 100 |
| 56 | 95 à 100 |
| 45 | 75 à 90 |
| 31,5 | 30 à 50 |
| 22,4 | 0 à 15 |
| 16 | 0 |

8. Ballast selon l'une quelconque des revendications 1 à 7, **caractérisé en ce que** le ballast est constitué presque entièrement de granulats de roche à diamètre compris entre 16 mm et 56 mm (granularité 16/56 mm).

9. Ballast selon la revendication 8, **caractérisé en ce que** les granulats de roche sont contenus dans le ballast selon la répartition suivante:
| diamètre d du granulat de roche en mm | pourcentage en masse des granulats de roche à diamètre < d en % de.. à .. |
|---|---|
| 63 | 99 à 100 |
| 56 | 92 à 100 |
| 45 | 80 à 90 |
| 31,5 | 46 à 56 |
| 22,4 | 12 à 18 |
| 16 | 0 à 2 |

10. Ballast selon la revendication 8 ou 9, **caractérisé en ce que** les granulats de roche sont contenus dans le ballast selon la répartition suivante:
| diamètre d du granulat de roche en mm | pourcentage en masse des granulats de roche à diamètre < d en % |
|---|---|
| 63 | 100 |
| 56 | 99 |
| 45 | 88 |
| 31,5 | 51 |
| 22,4 | 13 |
| 16 | 1 |

11. Ballast selon l'une quelconque des revendications 1 à 7, **caractérisé en ce que** le ballast est constitué presque entièrement de granulats de roche de diamètre compris entre 22,4 mm et 56 mm (granularité 22,4/56 mm).

12. Ballast selon la revendication 11, **caractérisé en ce que** les granulats de roche sont contenus dans le ballast selon la répartition suivante:
| diamètre d du granulat de roche en mm | pourcentage en masse des granulats de roche à diamètre < d en % de.. à .. |
|---|---|
| 63 | 99 à 100 |
| 56 | 92 à 100 |
| 45 | 78 à 88 |
| 31,5 | 25 à 35 |
| 22,4 | 0 à 1 |
| 16 | 0 à 1 |

13. Ballast selon la revendication 11 ou 12, **caractérisé en ce que** les granulats de roche sont contenus dans le ballast selon la répartition suivante:
| diamètre d du granulat de roche en mm | pourcentage en masse des granulats de roche à diamètre < d en % |
|---|---|
| 63 | 100 |
| 56 | 99 |
| 45 | 83 |
| 31,5 | 30 |
| 22,4 | 1 |
| 16 | 0 |

14. Ballast selon l'une quelconque des revendications 1 à 7, **caractérisé en ce que** le ballast est constitué presque entièrement de granulats de roche de diamètre compris entre 22,4 mm et 45 mm (granularité 22,4/45 mm).

15. Ballast selon la revendication 14, **caractérisé en ce que** les granulats de roche sont contenus dans le ballast selon la répartition suivante:
| diamètre d du granulat de roche en mm | pourcentage en masse des granulats de roche à diamètre < d en % de.. à .. |
|---|---|
| 63 | 99 à 100 |
| 56 | 99 à 100 |
| 45 | 92 à 100 |
| 31,5 | 46 à 56 |
| 22,4 | 3 à 6 |
| 16 | 0 à 1 |

16. Ballast selon la revendication 14 ou 15, **caractérisé en ce que** les granulats de roche sont contenus dans le ballast selon la répartition suivante:
| diamètre d du granulat de roche en mm | pourcentage en masse des granulats de roche à diamètre < d en % |
|---|---|
| 63 | 100 |
| 56 | 100 |
| 45 | 95 |
| 31,5 | 50 |
| 22,4 | 5 |
| 16 | 0 |
